# EUROPÄISCHE PATENTSCHRIFT

(11) **EP 0 257 319 B1**
(45) Veröffentlichungstag und Bekanntmachung des Hinweises auf die Patenterteilung: **27.06.1990**
(21) Anmeldenummer: 87110805.6
(22) Anmeldetag: 25.07.1987
(51) Int. Cl.: C23C 24/00

(54) **Verfahren zum Herstellen von Schutzschichten**
Method of producing protective coatings
Procédé pour la réalisation de revêtements protecteurs

(30) Priorität: 21.08.1986 DE 3628363
(43) Veröffentlichungstag der Anmeldung: 02.03.1988
(73) Patentinhaber: MTU MOTOREN- UND TURBINEN-UNION MÜNCHEN GMBH, D-80976 München (DE)
(72) Erfinder: Hüther, Werner, Dr., D-8047 Karlsfeld (DE)

(56) Entgegenhaltungen:
- DE-A- 2 718 758
- FR-A- 1 126 103
- FR-A- 1 428 311
- FR-A- 1 502 325
- FR-A- 2 179 251
- US-A- 3 475 161

## Beschreibung

Die Erfindung betrifft ein Verfahren zum Herstellen von Schutzschichten gegen thermisch und/oder chemische und/oder mechanische Beanspruchungen von Bauteilen, insbesondere auf kompliziert geformten Bauteilen, wie Turbinenschaufeln.

Aus der Patentschrift FR-A 1 428 311 ist ein Verfahren zur Aufbringung einer Überzugsschicht auf einen Formkörper bekannt, bei der die Bestandteile der zu bildenden Überzugsschicht in einer wäßrigen Suspension durch Tauchen, Spritzen oder Streichen auf den Formkörper aufgebracht und eingebrannt werden. Ein Nachteil der Aufbringung mittels Tauchen besteht darin, daß die Beschichtungsdicke schwerkraftabhängig und damit vom Neigungswinkel der zu beschichtenden Oberfläche abhängig ist, was bei komplizierter Oberflächengestalt der Formteile zur Agglomeration von Beschichtungsmaterial einerseits und zur Ausdünnung der Suspension andererseits führen kann.

Spritz- und Streichverfahren haben den Nachteil, daß bei kompliziert geformten Bauteilen eine ausreichend gleichmäßige Schichtdicke auf dem Bauteil nur mit großen Schwierigkeiten aufgebracht werden kann. Die teilweise Beseitigung dieser Schwierigkeiten ist mit erheblichem Aufwand verbunden.

Aufgabe der Erfindung ist es, Bauteile bzw. Schichtverbundkörper mit einer geschützten Oberfläche zu versehen, auf bereits einer Formgebung unterworfenen Teilen, insbesondere kompliziert geformten Teilen, und diese dabei in gleichmäßiger Schichtdicke, ohne großen Aufwand überziehen zu können.

Die Lösung besteht in einem Verfahren, bei dem folgende Schritte durchgeführt werden:
a) ein Pulver eines Ausgangsmaterials für die Schicht wird mit Lösungsmittel in eine Suspension gebracht,
b) die Suspension wird auf einer Temperatur, knapp oberhalb des Gefrierpunktes des Lösungsmittels bereitgehalten,
c) das zu beschichtende Bauteil wird auf eine Temperatur unterhalb des Gefrierpunkts des Lösungsmittels bereitgehalten,
d) das Bauteil wird in diese Suspension eingetaucht, und es friert eine Schicht des in der Suspension vorhandenen Ausgangspulvers fest, deren Dicke von der Temperatur des Bauteils und der Zeitdauer des Eintauchens des Bauteils in das Bad der Suspension abhängt,
e) das mit der Schicht überzogene Bauteil wird einer Gefriertrocknung ausgesetzt und bis zum Abschluß des Gefriertrocknens nicht auf eine Temperatur oberhalb des Gefrierpunktes des Lösungsmittels erwärmt.

In vorteilhafter Weise kann mit der Erfindung praktisch jede gewünschte Schichtdicke gleichmäßig erzeugt werden, und dabei können einzelne Schritte des Verfahrens beliebig oft wiederholt werden, wie z.B. die Herstellung des Tauchüberzuges.

Je nach gewünschtem Zweck der Schicht können anschließend an die Herstellung des Überzuges eine Wärmebehandlung und andere Behandlungen des überzogenen Bauteils durchgeführt werden, wie z.B. ein Dichtsintern oder Dichtpressen an der Oberfläche. Bei besonderen Anforderungen können auch ein Sinter- oder ein Preßprogramm kombiniert werden (heißisostatisch Pressen). Auch Energiestrahlbehandlungen der Oberfläche, Dotieren, Infiltration von anderen Stoffen als Schichtwerkstoff und in anderer Form als Pulver können im Rahmen vorliegender Erfindung angewandt werden. Mit Vorteil kann in der Suspensionsflüssigkeit ein Bindemittel gelöst werden, das eine erhöhte Grünfestigkeit der Pulverschicht bewirkt, wenn als Schichtwerkstoff ein Pulver verwendet wird, dessen mittlere Korngröße oberhalb 25 µm liegt. Das organische Bindemittel wird dabei zu Beginn des Sintervorganges oder in einer separaten Wärmebehandlung wieder entfernt.

Weitere vorteilhafte Merkmale der Erfindung sind den übrigen Patentansprüchen sowie der Beschreibung von Ausführungsbeispielen zu entnehmen.

Bevorzugt wird die Erfindung für Schutzschichten angewandt, und hier besonders für solche, die kombinierten Anforderungen unterworfen sind. Hauptanwendungsgebiet sind der allgemeine Maschinenbau, Bauteile für Fahrzeuge jeglicher Art, aber auch stationäre Anlagen wie Fabrikationsanlagen, insbesondere des Apparatebaus. Die Grundkörper des als Endprodukt der Erfindung zu zählenden Verbundkörpers können aus nahezu beliebigen Materialien ausgewählt werden, wie metallischen Werkstoffen, Metallverbindungen, intermetallischen Phasen, Keramik, Metallkeramik, Metallglas, Glaskeramik und/oder Kombinationen der o.g. Stoffe mit Kunststoffen. Als Schutzschichten können je nach Beanspruchungsart hierfür an sich bekannte Stoffe bzw. Werkstoffkombinationen ausgewählt werden. Die in den Beispielen angegebenen Prozentzahlen der Bestandteile für die Ausgangswerkstoffe bzw. Gemische bzw. Suspensionen können in weiten Grenzen verändert werden.

Die Vorrichtungen, die zur Durchführung des erfindungsgemäßen Verfahrens nötig sind, sind von einfacher und üblicher Art, insbesondere was die für das Tauchverfahren nötigen Behältnisse anbelangt oder die Kühlmittel für das Bauteil wie Kühlschränke. Für das Gefriertrocknen können die in der Lebensmitteltechnologie üblicherweise verwendeten Gefriertrockner angewandt werden und ebenso sind die Glüh- und Sinteröfen bzw. Pressen oder sonstigen Nachbehandlungseinrichtungen an sich bekannter Art.

### Ausführungsbeispiele

1. Wärmedämmschicht für Turbinenleitschaufeln
   - Suspension:
      50 Vol% H₂0
      50 Vol% Zr 0₂-Pulver mit 5% Y₂ Oₛ teilstabilisiert, mittlere Korngröße des Pulvers: 0,5 J.lm
      Temperatur der Suspension: + 5 Grad Celsius
   - Bauteil: Turbinenlaufschaufel
      Temperatur -20 Grad Celsius
   - Eintauchen des Teiles: 10 s
   - Gefriertrocknen (-10 Grad Celsius, Vakuum 1 Pa (10-2mbar), 2 h)
   -Sintern: 1200 Grad Celsius, 1 h im Vakuum
2. Korrosionsschutzschicht für Turbinenleitschaufeln:
   - Suspension:
      54,5 Vol% H₂ O
      45 Vol% Co Cr AI Y - Pulver, mittlere Korngröße 30 wm
      0,5 Vol% Polyvinylalkohol, Rest: Wasser
   - Bauteil: Turbinenleitschaufeln,
      Temperatur-10 Grad Celsius
   - Eintauchen des Bauteils: 5 s
   - Bauteil erneut auf - 10 Grad Celsius kühlen
   - Eintauchen: -5 s
   - Gefriertrocknen (-10 Grad Celsius, Vakuum 1 Pa (1 0-2mbar), 4 h)
   - Ausbrennen des Polyvinylalkohols:
      Warmbehandlung, kontinuierliches Aufheizen von Raumtemperatur auf 600 Grad Celsius in 24 h im Vakuum, Druck (p) < 1 Pa (10-2mbar)
   - Sintern der Schicht:
      1150 Grad Celsius, 1/2 h, Vakuum, Druck (p) < 1 Pa (10-²mbar)

## Patentansprüche

1. Verfahren zum Herstellen von Schutzschichten gegen thermische und/oder chemische und/oder mechanische Beanspruchungen von Bauteilen, insbesondere auf kompliziert geformten Bauteilen, wie Turbinenschaufeln, bei dem folgende Schritte durchgeführt werden:
a) ein Pulver eines Ausgangsmaterials für die Schicht wird mit Lösungsmittel in eine Suspension gebracht,
b) die Suspension wird auf einer Temperatur, knapp oberhalb des Gefrierpunktes des Lösungsmittels bereitgehalten,
c) das zu beschichtende Bauteil wird auf einer Temperatur unterhalb des Gefrierpunktes des Lösungsmittels bereitgehalten,
d) das Bauteil wird in die Suspension eingetaucht, und es friert eine Schicht des in der Suspension vorhandenen Ausgangspulvers fest, deren Dicke von der Temperatur des Bauteils und der Zeitdauer des Eintauchens des Bauteils in das Bad der Suspension abhängt,
e) das mit der Schicht überzogene Bauteil wird einer Gefriertrocknung ausgesetzt und bis zum Abschluß des Gefriertrocknens nicht auf eine Temperatur oberhalb des Gefrierpunktes des Lösungsmittels erwärmt.

2. Verfahren nach Anspruch 1, dadurch gekennzeichnet, daß als Ausgangspulver ein metallisches oder ein keramisches Pulver mit einer Korngröße unterhalb 50 µm und ein verdampfbares Lösungsmittel verwendet wird.

3. Verfahren nach Anspruch 1 oder 2, dadurch gekennzeichnet, daß der Suspension ein organisches, austreibbares Bindemittel zugesetzt wird, wenn die Korngröße oberhalb 25 um liegt.

4. Verfahren nach Anspruch 1, dadurch gekennzeichnet, daß das Ausgangspulver in einer Flüssigkeit wie Wasser suspendiert ist und diese Suspension in einem Gefäß auf einer Badtemperatur zwischen 0 und 20 Grad gehalten wird.

5. Verfahren nach einem der vorhergehenden Ansprüche, dadurch gekennzeichnet, daß das Bauteil auf eine Temperatur bis etwa -20 Grad Celsius gebracht und dann einige Sekunden in das Bad der Suspension getaucht wird.

6. Verfahren nach einem der vorhergehenden Ansprüche, dadurch gekennzeichnet, daß das mit dem Tauchüberzug versehene Bauteil im Vakuum im Größenordnungsbereich von 1 Pa (10-² mbar) oder besser, gefriergetrocknet wird, bei Temperaturen zwischen -10 Grad und -30 Grad Celsius über mehrere Stunden.

7. Verfahren nach einem der vorhergehenden Ansprüche, dadurch gekennzeichnet, daß sich an die Gefriertrocknung eine Wärmebehandlung anschließt, bestehend aus allmählichem kontinuierlichem Aufheizen auf eine Temperatur von etwa 600 Grad Celsius und danach, in einer zweiten Stufe der Wärmebehandlung, eine Sinterung bei einer Temperatur über 1.000 Grad Celsius erfolgt.

8. Verfahren nach einem der vorhergehenden Ansprüche, dadurch gekennzeichnet, daß die Arbeitsgänge des Eintauchens des abgekühlten Bauteils in das Bad der Suspension und des Gefriertrocknens für eine gewünschte Schichtdicke wiederholt werden.

9. Verfahren nach einem der vorhergehenden Ansprüche, dadurch gekennzeichnet, daß bei Verwendung eines Bindemittels dieses zu Beginn des Sintervorgangs oder in einer separaten Wärmebehandlung wieder entfernt wird.

10. Verfahren nach einem der vorhergehenden Ansprüche, dadurch gekennzeichnet, daß die Gefriertrocknung unter der Verwendung eines Propanols als Hilfsmittel stattfindet.

## Claims

1. A method of producing protective coatings against thermal and/or chemical and/or mechanical stresses on components, particularly components of complicated shape such as turbine blades, and in which the following steps are carried out:
a) a powder of a starting material for the coating is brought into suspension with a solvent,
b) the suspension is held ready at a temperature just above the freezing point of the solvent,
c) the component to be coated is held ready at a temperature below the freezing point of the solvent
d) the component is dipped into the suspension and a coating of the starting powder present in the suspension freezes solid, its thickness depending on the temperature of the component and the duration of immersion of the component in the bath of suspension,
e) coated with the coating material, the component is exposed to a freeze drying process and until the freeze drying process is concluded, it is not heated to a temperature above the freezing point of the solvent.

2. A method according to claim 1, characterised in that as the starting powder a metallic or a ceramic powder of a granulation less than 50 microns and an evaporable solvent is used.

3. A method according to claim 1 or 2, characterised in that an organic expellable binder is added to the suspension if the granulation is above 25 microns.

4. A method according to claim 1, characterised in that the starting powder is suspended in a liquid such as water, this suspension being kept in a vessel at a bath temperature between 0 and 20_{°}.

5. A method according to one of the preceding claims, characterised in that the component is brought to a temperature of up to about -20_{°}C and then dipped in the bath of the suspension for a few seconds.

6. A method according to one of the preceding claims, characterised in that, coated with the dipped coating, the component is freeze dried in a vacuum of the magnitude of 1 Pa (10-2 mbar) or better, at temperatures of between -10_{°} and -30_{°}C for several hours.

7. A method according to one of the preceding claims, characterised in that the freeze drying process is followed by a heat treatment consisting of the gradual and continuous heating to a temperature of about 600_{°}C and subsequently, in a second stage of the heat treatment, sintering is carried out at a temperature above 1000_{°}C.

8. A method according to one of the preceding claims, characterised in that the working operations of dipping the cooled component into the bath of suspension and the freeze drying are repeated for a desired coating thickness.

9. A method according to one of the preceding claims, racterised in that when a binder is used, this is removed again at the onset of the sintering process or in a separate heat treatment.

10. A method according to one of the preceding claims, characterised in that propanol is used as an aid when the freeze drying process takes place.

## Revendications

1. Procédé de réalisation de revêtements protecteurs vis-à-vis des contraintes thermiques et/ou chimiques et/ou mécaniques de pièces, notamment sur des pièces de formes compliquées, comme des aubes de turbines, caractérisé en ce qu'on réalise les étapes suivantes:
a) on place une poudre d'un matériau de départ pour faire le revêtement en suspension dans le solvant,
b) on maintient la suspension à une température juste au-dessus du point de congélation du solvant,
c) on maintient la pièce à recouvrir à une température inférieure au point de congélation du solvant,
d) on plonge la pièce dans cette suspension et on gèle une couche de la poudre de départ présente dans la suspension, dont l'épaisseur dépend de la température de la pièce et de la durée du temps de trempage de la pièce constitutive dans le bain de suspension,
e) on soumet à lyophilisation la pièce revêtue de la couche à et, jusqu'à la fin de la lyophilisation, on ne la soumet pas à une température supérieure au point de congélation du solvant.

2. Procédé selon la revendication 1, caractérisé en ce qu'on utilise comme poudre de départ une poudre métallique ou céramique avec une granulométrie inférieure à 50 J.lm et un solvant évaporable.

3. Procédé selon la revendication 1 ou 2, caractérisé en ce qu'on ajoute à la suspension un liant éliminable, quand la granulométrie dépasse 25 wm.

4. Procédé selon la revendication 1, caractérisé en ce qu'on met en suspension la poudre de départ dans un liquide comme l'eau et que cette suspension est maintenue dans un récipient à une température de bain comprise entre 0 et 20 degrés.

5. Procédé selon l'une des revendications précédentes, caractérisé en ce qu'on porte la pièce constitutive à une température pouvant atteindre -20°C environ et qu'on la plonge ensuite quelques secondes dans le bain de la suspension.

6. Procédé selon l'une des revendications précédentes, caractérisé en ce que les pièces munies du revêtement par trempage sont lyophilisées sous un vide de l'ordre de grandeur de 1 Pa (10-² mbar) au mieux, à des températures comprises entre -10° et -30°C pendant plusieurs heures.

7. Procédé selon l'une des revendications précédentes, caractérisé en ce qu'après la lyophilisation on réalise un traitement thermique, constitué d'un échauffement continu progressif à une température d'environ 600_{°}C et ensuite, dans une deuxième étape du traitement thermique on réalise un frittage au-dessus de 1000_{°}C.

8. Procédé selon l'une des revendications précédentes, caraçtérisé en ce qu'on peut répéter les étapes de trempage de la pièce constitutive refroidie dans le bain de suspension, ainsi que la lyophilisation pour obtenir l'épaisseur souhaitée de revêtement.

9. Procédé selon l'une des revendications précédentes, caractérisé en ce qu'en utilisant un liant, on élimine celui-ci au début du processus de frittage ou lors d'un traitement thermique à part.

10. Procédé selon l'une des revendications précédentes, caractérisé en ce qu'on réalise la lyophilisation en utilisant un propanol comme adjuvant.
